# EUROPÄISCHE PATENTSCHRIFT

(11) **EP 0 659 108 B1**
(45) Veröffentlichungstag und Bekanntmachung des Hinweises auf die Patenterteilung: **07.10.1998**
(21) Anmeldenummer: 94925371.0
(22) Anmeldetag: 20.07.1994
(51) Int. Cl.: B02C 4/30

(54) **WALZENPRESSEN, INSBESONDERE ZUM ZERKLEINERN VON STARK ABRASIVEN STOFFEN**
ROLLER PRESSES, IN PARTICULAR FOR CRUSHING STRONGLY ABRASIVE SUBSTANCES
PRESSES A ROULEAUX, NOTAMMENT POUR BROYER DES SUBSTANCES FORTEMENT ABRASIVES

(30) Priorität: 20.07.1993 DE 4324344
(43) Veröffentlichungstag der Anmeldung: 28.06.1995
(73) Patentinhaber: Maschinenfabrik Köppern GmbH. & Co. KG, 45506 Hattingen (DE)
(72) Erfinder: PLAGEMANN, Werner, D-44791 Bochum (DE); SCHÜTZE, Wolfgang, D-44879 Bochum (DE); Günter, Harald, D-09599 Freiberg/Sachsen (DE)
(74) Vertreter: Grünecker, Kinkeldey, Stockmair & Schwanhäusser Anwaltssozietät
(86) Internationale Anmeldenummer: EP9402394
(87) Internationale Veröffentlichungsnummer: WO9503126

(56) Entgegenhaltungen:
- EP-A- 0 271 336
- EP-A- 0 516 952
- DE-A- 2 133 300
- PATENT ABSTRACTS OF JAPAN vol. 011, no. 057 (M-564) 21. Februar 1987 & JP,A,61 219 408 (NAKAGAWA YOSHIHIRO) 29. September 1986
- DATABASE WPI Week 7421, Derwent Publications Ltd., London, GB; AN 74-39646V & SU,A,393 042 (UKR SUPERHARD MATLS CONS) 27. Dezember 1973

## Beschreibung

Die Erfindung bezieht sich auf eine Walzenpresse, insbesondere zum Zerkleinern von stark abrasiven Stoffen, mit mindestens zwei Preßwalzen, die jeweils eine auf einem Grundkörper angeordnete Verschleißschicht aufweisen, wobei die Verschleißschicht im wesentlichen flächige Zonen aus einem hochverschleißfesten Werkstoff aufweist und die Zwischenräume zwischen den hochverschleißfesten Zonen mit einem Werkstoff anderer Verschleißfestigkeit ausgefüllt sind.

Walzenpressen haben in der Technik in breitem Maße Anwendung gefunden, wobei sich deren Einsatzzwecke im wesentlichen in drei Gruppen Brikettieren, Kompaktieren und Zerkleinern einteilen lassen. Bei allen drei Einsatzfällen üben die Preßwalzen auf die zu verarbeitenden Stoffe eine mehr oder weniger starke Druckbeanspruchung aus. Je nach Profilierung der Preßwalzen kommt es neben dieser Druckbeanspruchung auch zu einer Gleitbeanspruchung an der Walzenoberfläche. Dabei hängt die Intensität der Gleitbeanspruchung im wesentlichen von der Höhe der Druckbeaufschlagung an den Walzen, der Profilierung der Walzenoberfläche und der Eigenschaften der zu verarbeitenden Stoffe ab. Diese Beanspruchung können an den Walzen, insbesondere bei hohen Preßkräften, starken Verschleiß verursachen.

Im Stand der Technik wurden insbesondere zur Verschleißminderung hochlegierte Stähle beim Brikettieren und Kompaktieren, Auftragsschweißen beim Kompaktieren und Brikettieren und Zerkleinern angewendet. Jedoch war bei diesem Verschleißschutzausbildungen jeweils ein merkliches Absinken der Standzeit zu beobachten, wenn besonders stark abrasive Soffe, wie z.B. Glasmehl, Hüttenschlacke oder Eisen- und Buntmetalle, verarbeitet werden müssen. Beim Zerkleinern ist Autogen-Verschleißschutz bekannt, bei dem die Walzenoberfläche durch sich in die Zwischenräume von auf der Walzenoberfläche angeordneten Noppen absetzenden Partikeln des zu verarbeitenden Stoffes abgedeckt wird. Dieser Autogen-Verschleißschutz ist nicht für Brikettierung geeignet und bietet keine Sicherheit gegen Ausplatzen der eingelagerten, feinkörnigen Partikeln des zu verarbeitenden Stoffes. Beim Auftragsschweißen sind verfahrensbedingte Einschränkungen bezüglich der Legierungszusammensetzung des Schweißgutes gegeben.

Eine gattungsgemäße Walzenpresse, insbesondere eine Mahlwalze, ist aus der EP-A-0516952 bekannt. Dort ist eine Walzenpresse beschrieben, bei der im Umfangsbereich zahlreiche Grundlochbohrungen angeordnet sind, in die stiftförmige Werkstoffstücke eingesteckt sind. Der Hauptteil eines jeweiligen stiftförmigen Werkstoffstückes befindet sich im Walzengrundkörper, während der Rest aus diesem hervorsteht. Die Zwischenräume der igelförmig am Walzengrundkörper vorstehenden stiftförmigen Werkstoffstücke können mit einem aus Kunststoff versetzten, keramischen Material gefüllt sein. Da die verschleißfesten Werkstoffstücke in aller Regel langsamer abnutzen als der Werkstoff in den Zwischenräumen, bildet sich im Betrieb eine profilierte Walzenoberfläche aus. Der Vorteil besteht im besseren Einzugsvermögen und damit dem Erreichen eines höheren Durchsatzes. Die Herstellung solcher bekannten Walzenpressen ist jedoch durch das Einbringen der zahlreichen Verankerungsgrundlöcher in den Walzengrundkörper sehr zeitintensiv und damit entsprechend mit hohen Kosten verbunden. Des weiteren ist bei dieser Lösung die Gefahr des Ausbrechens von Stiften sehr groß.

Aus der EP-A-0271336 ist eine Walze bekannt, bei der in die Längsnuten zwischen, bevorzugt aus dem Walzengrundmaterial bestehenden Stegen ein verschleißfestes Material eingebracht wird, so daß es im späteren Betrieb zu einer Verschleißprofilierung der Oberfläche kommt.

Des weiteren ist aus der DE-A-2133300 eine durch heißisostatisches Pressen hergestellte Verschleißschicht für eine Preßwalze bekannt, die als geschlossene Außenschicht auf ein Trägermaterial aufgebracht wird.

Es ist die Aufgabe der vorliegenden Erfindung, eine Walzenpresse der eingangs genannten Art bereitzustellen, die eine hohe Standzeit aufweist und für alle Anwendungsfälle (Brikettieren, Kompaktieren und Zerkleinern) verwendbar und einfach herstellbar ist.

Die Aufgabe der vorliegenden Erfindung wird dadurch gelöst, daß der Zwischenraumwerkstoff ein sinterfähiger Verbundwerkstoff ist und die hochverschleißfesten Zonen aus durch heißisostatisches Pressen hergestellte Hartkörper gebildet sind, wobei der Zwischenraumwerkstoff und der Werkstoff der verschleißfesten Zonen durch einen heißisostatischen Preßvorgang am Grundkörper befestigt sind und wobei die Verschleißfestigkeit des Zwischenraumwerkstoffes entsprechend einer gewünschten, sich durch Verschleiß einstellenden Profilierung im wesentlichen geringfügig höher oder niedriger ist als die Verschleißfestigkeit der Hartkörper.

Demnach handelt es sich bei der erfindungsgemäßen Verschleißschicht um eine pulvermetallurgische Hartschicht, die flächige Zonen und gefüllte Zwischenräume mit jeweils unterschiedlichen Verschleißeigenschaften aufweist. Dadurch stellt sich nach einer gewissen Einsatzzeit eine Profilierung an der Walzenoberfläche ein, die den gewünschten besseren Einzug des zu verarbeitenden Materials mit sich bringt. Da es sich bei dem Zonenwerkstoff und dem Verbundwerkstoff jeweils um pulvermetallurgisch herzustellende Werkstoffe handelt, sind diese durch heißisostatisches Pressen an dem Walzengrundkörper anbringbar. Der heißisostatische Preßvorgang sorgt dafür, daß die gesamte Verschleißschicht eine Verbindung mit dem Walzengrundkörper aufweist, die solch eine Festigkeit hat, daß nicht einzelne Bestandteile der Verschleißschicht aus dieser herausgelöst werden können. Zwar sind pulvermetallurgische Hartschichten, die durch heißisostatisches Pressen hergestellt werden, im Stand der Technik bekannt. Sie sind jedoch nie in der erfindungsgemäßen Weise als Verschleißschicht in Walzenpressen eingesetzt worden. Der Grund dafür liegt offensichtlich in den relativ rauhen Arbeitsbedingungen für Walzenpressen, da pulvermetallurgische Hartstoffe relativ schlag- und stoßempfindlich sind. Durch die erfindungsgemäße Anordnung von Zonen und Zwischenräumen mit unterschiedlichen Verschleißeigenschaften auf einem relativ zähen Grundkörper können jedoch solche Beanspruchungen leicht aufgefangen werden. Verbessert werden kann die Stoßunempfindlichkeit insbesondere auch dadurch, daß entweder der Hartkörperwerkstoff oder der Zwischenraumwerkstoff von einem relativ duktilen Werkstoff umgeben ist. Des weiteren ist eine Verankerung bestimmter Bestandteile der Verschleißschicht im Walzengrundkörper, wie es im Stand der Technik vorgesehen ist, bei heißisostatischer Befestigung nicht mehr nötig. Durch die Erzielung höherer Standzeiten bei Verwendung einer pulvermetallurgischen Verschleißschicht mit Zonen unterschiedlicher Verschleißfestigkeit kann die Anwendungsbreite von Walzenpressen erheblich erweitert werden. Die erfindungsgemäße Lösung ist gleichsam für die Brikettierung, Kompaktierung und Zerkleinerung von stark abrasiven Stoffen geeignet, wobei die Standzeit nennenswert erhöht wird. Durch das Herstellen der Hartschicht durch heißisostatisches Pressen kann der Verschleißschicht auf einfache Weise jede gewünschte Form verliehen werden. Des weiteren kann eine solche Verschleißschicht in einem Arbeitsgang hergestellt werden, weshalb sich die Zeit und die Kosten zur Herstellung einer solchen Walzenpresse reduzieren lassen.

Um eine entsprechende Profilierung im Betrieb auszubilden, die an einen bestimmten zu bearbeitenden Stoff angepaßt ist, kann das Verhältnis der Verschleißfestigkeit des Verbundwerkstoffes und die Verschleißfestigkeit der Hartkörper jeweils auf den zu verarbeitenden, abrasiven Stoff abgestimmt sein. Das stellt insbesondere bei der Herstellung einer solchen Verschleißschicht kein nenneswertes Problem dar, weil die pulvermetallurgischen Werktsoffe bezüglich ihrer Zusammensetzung jeweils entsprechend des Anwendungsfalles aufeinander abgestimmt werden können. Hierbei kann auch das Gesamtniveau der Verschleißfestigkeit der beiden Werkstoffe angehoben oder gesenkt werden.

Bevorzugt sind die Hartkörper an ihren Verbundwerkstoff eingebetteten Umfang zumindest bereichsweise mit dem Verbundwerkstoff stoffschlußartig verbunden. Eine solche Verbindung kann durch den heißisostatischen Preßvorgang zwangsläufig erreicht werden und ist daher sehr einfach ausführbar. Die Hartkörper und der Zwischenraumwerkstoff weisen jeweils an ihren Berührungsstellen einen Diffusionsbereich auf, der zu einem sehr starken Anhaften der beiden Werkstoffe aneinander führt.

Eine optimale Profilierung kann im Betrieb der Walzenpresse dadurch erreicht, daß die Fläche der Hartkörper ca. 60% bis 90% der Gesamtfläche der aktiven Verschleißschicht einnimmt. Unter aktiver Verschleißschicht wird jeweils der Bereich der Verschleißschicht verstanden, der an dem Verarbeitungsvorgang der abrasiven Stoffe teilnimmt.

Die hochverschleißfesten Zonen sind insbesondere dann einfach herzustellen, wenn die Hartkörper plättchenförmig ausgebildet sind. Solche plättchenförmigen Hartkörper können z.B. vorab auf dem Walzenkörper aufgebracht und anschließend die Zwischenräume mit Verbundwerkstoff gefüllt werden. Die Form der plättchenförmigen Hartkörper kann dabei beliebig ausfallen.

Insbesondere werden dann günstige Verschleißeigenschaften der Verschleißschicht erreicht, wenn der Hartkörperwerkstoff und der Zwischenraumwerkstoff einen Karbidanteil von bis zu 65% aufweisen.

Zur Verbesserung der Profilierung trägt weiterhin bei, wenn die Größe der Fläche einer verschleißfesten Zone ca. 1 bis 20 cm² beträgt.

Die Standzeit kann insbesondere weiterhin beträchtlich erhöht werden, wenn die Verschleißschicht keramische Bestandteile aufweist.

Bevorzugt weist die Verschleißschicht ein sehr feinkörniges Gefüge auf, wodurch eine größere Festigkeit, Härte, Zähigkeit und Kerbschlagarbeit erreicht wird.

In einer bevorzugten Ausführungsform ist die Verschleißschicht auf der gesamten Oberfläche des Arbeitsbereichs der Preßwalze flächig aufgebracht. Bevorzugt wird auch eine Ausführung bei der die Verschleißschicht zwischen den Arbeitsbereich seitlich begrenzenden, umlaufenden Stegen angeordnet ist, die sich radial zum Walzengrundkörper nach außen erstrecken. Hierdurch ist die Hartschicht an ihrem Rand durch eine mittels der Stege gebildete Einfassung umgeben, die verhindert, daß die seitlichen Kanten der Hartschicht durch Stoß- und Kantenbelastung ausbrechen.

Eine weitere Ausgestaltung schlägt vor, daß in den Außenmantel des Walzengrundkörpers im Arbeitsbereich der Preßwalze mehrere im wesentlichen am Umfang gleichmäßig verteilte, taschenförmige Vertiefungen eingebracht sind, in denen jeweils die Verschleißschicht aufgenommen ist. Bei einer solchen Ausgestaltung kann je nach Einsatzfall eine entsprechende Größen- und Flächenverteilung der Verschleißschicht am Walzenumfang erreicht werden.

Insbesondere kann die Preßwalze eine profilierte Oberfläche, bevorzugt eine Brikettprofilierung, aufweisen. Die Verschleißschicht hält insbesondere den Gleitbewegungen an der Oberfläche der einzelnen Brikettprofile in der Preßwalze stand, wodurch während einer nennenswerten Standzeit eine gewünschte Formtoleranz bereitgestellt werden kann.

In günstiger Weise kann in einer weiteren Ausführungsform der Walzengrundkörper einen im wesentlichen zylindrischen Aufnahmebereich aufweisen, auf dessen Umfang mehrere die pulvermetallurgische Verschleißschicht auf der Außenseite tragende Grundkörper-Segmente lösbar angeordnet sind. Hierdurch läßt sich die Verschleißschicht besonders einfach auch bei relativ großen Preßwalzendurchmessern herstellen. Zudem ist bei jedem Segment sichergestellt, daß die Verschleißschicht eine gleichmäßige Verteilung von hochverschleißfesten Zonen und Zwischenräumen aufweist, da ihre Abmessung entsprechend den günstigsten Herstellungsbedingungen für heißisostatisches Pressen gewählt werden können. Dies kann in Abhängigkeit von der Anzahl der verwendeten Segmente geschehen. Bevorzugt bilden hierbei die Grundkörper-Segmente um den Aufnahmebereich einen geschlossen Ring.

In einer weiteren Ausführungsform ist die Verschleißschicht auf einer geschlossen Bandage aufgebracht, die form- oder reibschlüssig auf dem Walzengrundkörper angeordnet ist. Durch eine solche Ausgestaltung kann die Hartschicht mit relativ geringem Aufwand auf dem Walzengrundkörper angeordnet werden. Insbesondere bei einer aufgeschrumpften Bandage kann durch eine entsprechende Einstellung des Werkstoffes, insbesondere ein duktiler Werkstoff, der Stege die Bildung von Rissen infolge von Schrumpfspannungen vermieden werden.

Des weiteren wird für ein Verfahren zum Herstellen einer Verschleißschicht, insbesondere für eine Preßwalze zum Verarbeiten von stark abrasiven Stoffen, Schutz begehrt werden. Das Verfahren umfaßt die folgenden Schritte:
a) Aufbringen eines hochverschleißfesten Werkstoff auf ein Basisteil, z.B. ein Walzengrundkörper, so daß im wesentlichen flächige, gleichmäßig verteilte Zonen gebildet werden;
b) Füllen der Zwischenräume der flächigen Zonen mit einem verschleißfesten Verbundwerkstoff;
c) Anbringen des Zonenwerkstoffs und des Zwischenraumwerkstoffs auf dem Basisteil durch einen heißisostatischen Preßvorgang.

Das Verfahren bietet den Vorteil, durch lediglich Verändern einiger Verfahrens- oder Werkstoffparameter eine Verschleißschicht herzustellen, die sehr unterschiedliche Verschleißeigenschaften aufweist. Aus diesem Grunde kann z.B. die Verschleißschicht einer Preßwalze in ihrem Verschleißverhalten dem zu verarbeitenden, abrasiven Stoff angepaßt werden.

Bei einer weiteren Verfahrensvarianten können aus dem hochverschleißfesten Werkstoff vor dem Aufbringen auf das Basisteil durch einen heißisostatischen Preßvorgang Hartkörper hergestellt werden. Die Hartkörper können somit jede beliebige Form erhalten und entsprechend der später gewünschten Profilierung auf dem Basisteil aufgebracht werden.

Es ist jedoch auch möglich, aus dem hochverschleißfesten Werkstoff durch den heißisostatischen Preßvorgang zum Anbringen des Zonenwerkstoffs am Basisteil Hartkörper herzustellen. Das bedeutet, daß lediglich ein einziger heißisostatischer Preßvorgang ausgeführt werden muß, um gleichzeitig Hartkörper herzustellen und diese zusammen mit dem Verbundwerkstoff am Basisteil zu befestigen.

Günstigerweise kann der heißisostatische Preßvorgang so gesteuert werden, daß die Verschleißfestigkeit der Hartkörper und die Verschleiflfestigkeit der Zwischenräume füllenden Verbundwerkstoffe nur geringfügig voneinander abweichen, wobei die Verschleißfestigkeit der Hartkörper je nach gewünschter, sich durch den Verschleiß einstellenden Profilierung höher oder niedriger ist als die Verschleißfestigkeit des Zwischenraumwerkstoffes. Da die Verschleißfestigkeiten nur geringfügig voneinander abweichen, ist sichergestellt, daß der gesamte Verschleißwiderstand der Verschleißschicht relativ hoch ist, sich dennoch eine Profilierung zur Verbesserung des Einzugs des zu verarbeitenden abrasiven Stoffes einstellt.

Weiterhin kann die Verschleißfestigkeit durch den jeweiligen zugeführten Gehalt an Hartphasen in den Hartkörperwerkstoff oder in den Verbundwerkstoff entsprechend eingestellt werden. Durch simple unterschiedliche Mischungsverhältnisse der ausgewählten pulvermetallurgischen Werkstoffe kann somit das Verschleißverhalten der Zonen und der gefüllten Zwischenräume eingestellt werden, wodurch sich auch das gesamte Verschleißverhalten der Verschleißschicht ändert.

Im folgenden werden Ausführungsbeispiele der vorliegenden Erfindung anhand einer Zeichnung näher erläutert. Es zeigen:
- Fig. 1: eine Preßwalze für eine Walzenpresse gemäß der vorliegenden Erfindung,
- Fig. 2: eine zweite Ausführungsform einer Preßwalze mit Bandage,
- Fig. 3: einen Teil der Bandage aus Fig. 2 in einer vergrößerten Darstellung,
- Fig. 4: eine zweite Variante einer Bandage,
- Fig. 5: eine dritte Ausführungsform einer Preßwalze mit Grundkörpersegmenten und
- Fig. 6: ein Grundkörpersegment aus Fig. 5 in vergrößerter Darstellung.

Fig. 1 zeigt eine Preßwalze 1, die mit einer gleich aufgebauten Preßwalze zum Einsatz in einer Walzenpresse zum Preßverdichten oder zum Zerkleinern von stark abrasiven Stoffen vorgesehen ist. Die Preßwalze 1 besteht im wesentlichen aus einem zylindrischen Walzengrundkörper 2, an dem auf beiden Seiten koaxial angeordnete Lagerzapfen 3 vorgesehen sind. Als Verschleißschutz weist die Preßwalze 1 eine auf dem Grundkörper 2 angeordnete, pulvermetallurgische Verschleißschicht 4 auf, die durch heißisostatisches Pressen hergestellt ist. Die Verschleißschicht besteht aus Zonen 5, aus einem hochverschleißfesten Werkstoff und einem die Zwischenräume 6 der Zonen 5 füllenden verschleißfesten Verbundwerkstoff. Das Verschleißverhalten der Zonen 5 und der Zwischenräume 6 ist auf die Eigenschaft des zu verarbeitenden, abrasiven Stoffes abgestimmt. Die Zonen 5 und die Zwischenräume 6 weisen hierbei ein unterschiedliches Verschleißverhalten auf, wodurch sich dem Betrieb der Walzenpresse eine Oberflächenprofilierung der Presswalzen 1 einstellt. Die Zonen 5 sind durch Hartkörper 7 (siehe Fig. 3) gebildet, die durch heißisostatisches Pressen hergestellt sind. Die Verschleißfestigkeit solcher Hartkörper 7 wird durch den Vorgang des heißisostatischen Pressens und die Werkstoffzusammensetzung des pulvermetallurgischen Stoffes bestimmt. Die Hartkörper 7 erstrecken sich bis auf den Umfang des Walzengrundkörpers 2. Die Zwischenräume 6 sind dabei, wie schon erwähnt, durch einen Verbundwerkstoff ausgefüllt, dessen Verschleißeigenschaften ebenfalls durch einen heißisostatischen Preßvorgang und durch die pulvermetallurgische Werkstoffzusammensetzung des Verbundwerkstoffes bestimmt wird. Der Verbundwerkstoff und die Hartkörper 7 werden zusammen am Grundkörper 2 durch einen heißisostatischen Preßvorgang befestigt. Hierdurch bilden sich an den Berührungsstellen der Hartkörper 7 und des Verbundwerkstoffes, sowie an den Berührungsstellen der Hartkörper 7 und des Verbundwerkstoffes mit dem Walzengrundkörper 2 Diffusionszonen aus, die zu einer festen Anbindung der einzelnen Werkstoffe führen. Die pulvermetallurgische Verschleißschicht 4 weist demnach ein Verschleißverhalten auf, das den Eigenschaften des zu verarbeitenden Stoffes angepaßt ist. Hierzu werden bevorzugt als Ausgangsprodukt zur Herstellung der Verschleißschicht 4, hochverschleißfeste pulvermetallurgische Werkstoffe eingesetzt, die z.B. auch keramische Bestandteile enthalten können. Des weiteren kann der Karbidanteil des Hartkörperwerkstoffs und des Zwischenraumwerkstoffes bis zu 65% betragen. Die Kombination relativ zäher Walzengrundkörper 2 mit einer sehr verschleißfesten pulvermetallurgischen Verschleißschicht 4, die aus Zonen 5 und Zwischenräumen 6 mit unterschiedlichen Verschleißeigenschaften besteht, ergibt eine relativ hohe Verschleißfestigkeit, bei denen bei einer Walzenpresse vorherrschenden Betriebsbedingungen während, z.B. des Brikettierens, Kompaktierens und Zerkleinerns. Eine solche Preßwalze 1 zum Einsatz in einer erfindungsgemäßen Walzenpresse wiedersteht selbst großen Druckbelastungen, die auf die pulvermetallurgische Verschleißschicht 4 wirken, bei gleichzeitger Gleitbeanspruchung entlang der Walzenoberfläche. Aus diesem Grunde sind die Preßwalzen 1 besonders gut zur Preßverdichtung oder Zerkleinerung von stark abrasiven Stoffen, wie z.B. Glasmehl, Hüttenschlacke oder Eisen- und Buntmetallerze, geeignet.

Die Fläche der hochverschleißfesten Zonen 5 nimmt üblicherweise ca. 60 bis 90% der Gesamtfläche der aktiven Verschleißschicht 4 ein. Dabei beträgt die Größe der Fläche einer verschleißfesten Zone 5 in der Regel 1 bis 20 cm².

Hierdurch stellt sich eine entsprechend gewünschte Profilierung im späteren Betrieb ein.

In Fig. 2 ist eine Preßwalze 1 dargestellt, auf deren Außenumfang des Walzengrundkörpers 2 eine umlaufend geschlossene Bandage 8 angeordnet ist, die form- oder reibschlüssig auf dem Walzengrundkörper 2 befestigt ist. Auf der Außenfläche der Bandage 8 ist die Verschleißschicht 4 aufgebracht. Dadurch, daß die Bandage 8 als Trägermedium für die Verschleißschicht 4 dient, läßt sich die Verschleißschicht einfacher auf den Walzengrundkörper 2 aufbringen.

In Fig. 3 wird ein Ausschnitt der Bandage 8 gezeigt, auf deren Außenseite sich die Verschleißschicht 4 über den gesamten Arbeitsbereich A der Verschleißwalze 1 erstreckt. In dieser Fig. sind die plättchenförmig ausgebildeten Hartkörper 7, die bei dieser Ausführungsform eine Sechseckform aufweisen, sehr gut zu erkennen. Die Form der Hartkörper 7 kann jedoch beliebig ausfallen und entsprechend den Einsatzbedingungen gewählt werden.

Eine zweite Variante einer Bandage 8 ist in Fig. 4 gezeigt, bei der die Verschleißschicht zwischen den Arbeitsbereich A seitlich begrenzenden, umlaufenden Stegen 9 angeordnet ist. Die Stege 9 erstrecken sich radial zum Walzengrundkörper 2 nach außen und weisen eine Höhe auf, die etwa der Dicke der Verschleißschicht 4 entspricht. Durch die Stege 9 ist die Verschleißschicht 4 seitlich komplett eingefaßt, wodurch ein Ausbrechen der Seiten durch zu große Druckbelastung im Kantenbereich auftreten kann.

Es sei an dieser Stelle erwähnt, daß sämtliche Anordnungsformen der Verschleißschicht 4, wie sie in den Fig. 3 und 4 dargestellt sind, ohne weiteres auf die in Fig. 1 gezeigte Ausführungsform einer Preßwalze 1 übertragen werden können. Hierbei werden z.B. die Stege direkt aus dem Walzengrundkörper 2 herausgearbeitet, ohne daß eine Bandage 8 dazwischengeschaltet ist.

Fig. 5 zeigt eine dritte Variante einer Preßwalze zum Einsatz in einer Walzenpresse der vorliegenden Erfindung, deren Walzengrundkörper 2 ein im wesentlichen zylindrischen Aufnahmebereich 10 aufweist, auf dessen Umfang mehrere, die Verschleißschicht 4 auf der Außenseite tragende Grundkörper-Segmente 11 lösbar angeordnet sind. Der Grundkörper-Segmente 11 sind formschlüssig auf dem Aufnahmebereich 10 des Walzengrundkörpers 2 aufgesetzt. Dabei formen die Grundkörper-Segmente 11 um den Aufnahmebereich 10 einen geschlossenen Ring. Die Segmente 11 werden mittels Verbindungselementen sowie nach Art der Nut- und Feder-Verbindungen (siehe Fig. 6) miteinander verbunden, so daß auf der Außenseite eine geschlossene Walzenoberfläche gebildet wird. Auf der Außenseite der Segmente 11 kann dann die Verschleißschicht 4 gemäß einer der Varianten von Fig. 3 und 4 angeordnet werden.

Im folgenden wird das Herstellungsverfahren der Verschleißschicht für die erfindungsgemäße Walzenpresse kurz erläutert.

Das Verfahren zum Herstellen der Verschleißschicht 4 zeichnet sich dadurch aus, daß zuerst ein hochverschleißfester Werkstoff auf den Walzengrundkörper 2 aufgebracht wird, so daß im wesentlichen flächige, gleichmäßig verteilte Zonen 5 gebildet werden. Als nächstes erfolgt ein Füllen der Zwischenräume 6 der flächigen Zonen 5 mit einem verschleißfesten Verbundwerkstoff. Der Zonenwerkstoff und der Zwischenraumwerkstoff werden nachfolgend auf dem Walzengrundkörper 2 durch einen heißisostatischen Preßvorgang angebracht. Es gibt nun zwei Verfahrensvarianten, wie die Zonen 5 bildenden Hartkörper 7 durch eine heißisostatischen Preßvorgang hergestellt werden können.

Bei der ersten Varianten wird aus dem hochverschleißfesten Werkstoff vor dem Aufbringen auf den Walzengrundkörper 2 die Hartkörper 7 durch einen heißisostatischen Preßvorgang hergestellt. Demnach können die so erzeugten plättchenförmigen Hartkörper 7 auf dem Walzengrundkörper 2 in beliebiger Anordnung und in beliebiger eigener Form aufgebracht werden und die Zwischenräume 6 anschließend durch einen verschleißfesten Verbundstoff gefüllt werden. Bei dem dann nachfolgenden heißisostatischen Preßvorgang wird dann der Verbundwerkstoff in den Zwischenräumen 6 entsprechend verdichtet und die gesamte Verschleißschicht 4 an dem Walzengrundkörper 2 angebracht.

Bei der zweiten Verfahrensvariante können die Hartkörper 7 aus dem hochverschleißfesten Werkstoff durch den heißisostatischen Preßvorgang zum Anbringen des Zonenwerkstoffs hergestellt werden. Bei dieser Variante, die sich insbesondere zur Erzeugung einer Verschleißschicht 4 auf einem Grundkörper-Segment 11 eignet, kann eine Form bereitgestellt werden, in die entsprechend der gewünschten Zusammensetzung ausgewählte, pulvermetallurgische Werkstoffe eingefüllt werden. Die Form positioniert dann den entsprechenden Zonenwerkstoff und Zwischenraumwerkstoff auf dem Basisteil. Bei dem anschließenden heißisostatischen Preßvorgang werden gleichzeitig die Hartkörper 7 hergestellt, der Verbundwerkstoff in den Zwischenräumen 6 verdichtet und die gesamte Verschleißschicht 4 am Basisteil befestigt.

Insbesondere kann der heißisostatische Preßvorgang so gesteuert werden, daß die Verschleißfestigkeit der Hartkörper 7 und die Verschleißfestigkeit des die Zwischenräume 6 füllenden Verbundwerkstoffs nur geringfügig voneinander abweichen. Der jeweils etwas verschleißschwächere Werkstoffbereich bietet durch die nur geringfügige Unterschiedlichkeit der Verschleißfestigkeit dem jeweils anderen Werkstoffbereich genügend Halt auf dem Walzengrundkörper 2. Die Verschleißfestigkeit der Hartkörper 7 kann je nach gewünschter, sich durch Verschleiß einstellenden Profilierung höher oder niedriger sein, als die Verschleißfestigkeit des Zwischenraumwerkstoffes. Für welche Variante man sich entscheidet, hängt von der gewünschten Profilierung im späteren Betrieb ab.

Des weiteren kann die Verschleißfestigkeit sehr einfach eingestellt werden, indem der jeweilige Gehalt an Hartphasen in den Hartkörperwerkstoff und in den Verbundwerkstoff entsprechend eingestellt wird. Durch eine entsprechende Auswahl der einzelnen Werkstoffbestandteile dieser pulvermetallurgischen Verbundwerkstoffe können insbesondere bei der zweiten Verfahrensvariante auf schnellstmögliche Weise und ohne kostenintensive Umrüstung der Maschinen unterschiedliche Verschleißschichten 4, die entsprechend an die zu verarbeitenden Materialien angepaßt sind, auf dem Basisteil aufgebracht werden. Durch das Anbringen einer solchen Verschleißschicht 4 auf einem zähen Basisteil wird eine Kombination erreicht, die besonders stoß- und druckunempfindlich ist, insbesondere bei der Verarbeitung von stark abrasiven Stoffen, wie z.B. Glasmehl, Hüttenschlacke oder Eisen- und Buntmetallerze. Speziell bei profilierten Preßwalzen 1 weist eine pulvermetallurgische Verschleißschicht 4 mit unterschiedlichen Verschleißzonen große Standzeiten auf, obwohl neben der großen Druckbeanspruchung auch eine Gleitbeanspruchung der Oberfläche stattfindet. Dies unterstützt in positivem Maße die Formstabilität der auf Walzenoberfläche eingebrachten Formen. Des weitern bietet die vorliegende Erfindung den Vorteil, daß das "Verschleißschichtsystem" bei sämtlichen Einsatzfällen, wie Brikettieren, Kompaktieren und Zerkleinern anwendbar ist. Hierdurch wird die Anwendungsbreite der erfindungsgemäßen Walzenpresse bei gleichzeitiger Erhöhung der Standzeit erheblich erweitert.

## Patentansprüche

1. Walzenpresse, insbesondere zum Verarbeiten von stark abrasiven Stoffen, mit mindestens zwei Preßwalzen (1), die jeweils eine auf einem Grundkörper (2) angeordnete Verschleißschicht (4) aufweisen, wobei die Verschleißschicht (4) im wesentlichen flächige Zonen (5) aus einem hochverschleißfesten Werkstoff aufweist und die Zwischenräume (6) zwischen den hochverschleißfesten Zonen (5) mit einem Werkstoff anderer Verschleißfestigkeit ausgefüllt sind, **dadurch gekennzeichnet,** daß der Zwischenraumwerkstoff ein sinterfähiger Verbundwerkstoff ist und die hochverschleißfesten Zonen (5) aus durch heißisostatisches Pressen hergestellte Hartkörper (7) gebildet sind, wobei der Zwischenraumwerkstoff und der Werkstoff der verschleißfesten Zonen (5) durch einen heißisostatischen Preßvorgang am Grundkörper (2) befestigt sind und wobei die Verschleißfestigkeit des Zwischenraumwerkstoffes entsprechend einer gewünschten, sich durch Verschleiß einstellenden Profilierung im wesentlichen geringfügig höher oder niedriger ist als die Verschleißfestigkeit der Hartkörper (7).

2. Walzenpresse nach Anspruch 1, **dadurch gekennzeichnet,** daß das Verhältnis der Verschleißfestigkeit des Verbundwerkstoffs zur Verschleißfestigkeit der Hartkörper (7) jeweils auf den zu verarbeitenden, abrasiven Stoff abgestimmt ist.

3. Walzenpresse nach Anspruch 1 oder 2, **dadurch gekennzeichnet,** daß die Hartkörper (7) an ihrem im Verbundwerkstoff eingebetteten Umfang zumindest bereichsweise mit dem Verbundwerkstoff eine stoffschlußartige Verbindung aufweisen.

4. Walzenpresse nach einem der Ansprüche 1 bis 3, **dadurch gekennzeichnet,** daß die Fläche der hochverschleißfesten Zonen (5) ca. 60 bis 90% der Gesamtfläche der aktiven Verschleißschicht (4) einnimmt.

5. Walzenpresse nach einem der Ansprüche 1 bis 4, **dadurch gekennzeichnet,** daß die Hartkörper (7) plättchenförmig ausgebildet sind.

6. Walzenpresse nach einem der Ansprüche 1 bis 5, **dadurch gekennzeichnet,** daß der Hartkörperwerkstoff und der Zwischenraumwerkstoff einen Karbidanteil von bis zu 65% aufweisen.

7. Walzenpresse nach einem der Ansprüche 1 bis 6, **dadurch gekennzeichnet,** daß die Größe der Fläche einer verschleißfesten Zone (5) ca. 1 bis 100 cm², bevorzugt 10 bis 20 cm² beträgt.

8. Walzenpresse nach einem der Ansprüche 1 bis 7, **dadurch gekennzeichnet,** daß die Verschleißschicht (4) keramische Bestandteile aufweist.

9. Walzenpresse nach einem der Ansprüche 1 bis 8, **dadurch gekennzeichnet,** daß die Verschleißschicht (4) ein sehr feinkörniges Gefüge aufweist.

10. Walzenpresse nach einem der Ansprüche 1 bis 9, **dadurch gekennzeichnet,** daß die Verschleißschicht (4) auf der gesamten Oberfläche des Arbeitsbereiches (A) der Preßwalze (1) flächig aufgebracht ist.

11. Walzenpresse nach einem der Ansprüche 1 bis 10, **dadurch gekennzeichnet,** daß die Verschleißschicht (4) zwischen den Arbeitsbereichen (A) seitlich begrenzenden, umlaufenden Stegen (9) angeordnet ist, die sich radial zum Walzengrundkörper (2) nach außen erstrecken.

12. Walzenpresse nach einem der Ansprüche 1 bis 11, **dadurch gekennzeichnet**, daß in den Außenmantel des Walzengrundkörpers (2) im Arbeitsbereich (A) der Preßwalze (1) mehrere im wesentlichen am Umfang gleichmäßig verteilte taschenförmige Vertiefungen eingebracht sind, in denen jeweils die Verschleißschicht (4) aufgenommen ist.

13. Walzenpresse nach einem der Ansprüche 1 bis 12, **dadurch gekennzeichnet,** daß die Preßwalze (1) eine profilierte Oberfläche, bevorzugt eine Brikettprofilierung, aufweist.

14. Walzenpresse nach einem der Ansprüche 1 bis 13, **dadurch gekennzeichnet,** daß der Walzengrundkörper (2) einen im wesentlichen zylindrischen Aufnahmebereich (10) aufweist, auf dessen Umfang mehrere, die Verschleißschicht (4) auf ihrer Außenseite tragende Grundkörper-Segmente (11) lösbar angeordnet sind.

15. Walzenpresse nach einem der Ansprüche 1 bis 14, **dadurch gekennzeichnet,** daß die Grundkörper-Segmente (11) um den Aufnahmebereich (10) einen geschlossen Ring bilden.

16. Walzenpresse nach einem der Ansprüche 1 bis 15, **dadurch gekenzeichnet,** daß die Verschleißschicht (4) auf einer geschlossenen Bandage (9) aufgebracht ist, die form- oder reibschlüssig auf dem Walzengrundkörper (2) angeordnet und diesen zugeordnet ist.

17. Verfahren zum Herstellen einer Verschleißschicht, insbesondere für eine Preßwalze zum Verarbeiten von stark abrasiven Stoffen, mit folgenden Schritten
a) Aufbringen eines hochverschleißfesten Werkstoffs auf ein Basisteil, z.B. ein Walzengrundkörper, so daß im wesentlichen flächig, gleichmäßig verteilte Zonen gebildet werden; und
b) Füllen der Zwischenräume der flächigen Zonen mit einem verschleißfesten Verbundwerkstoff;
gekennzeichnet durch den weiteren Schritt:
c) Anbringen des Zonenwerkstoffs und des Zwischenraumwerkstoffs auf dem Basisteil durch einen heißisostatischen Preßvorgang.

18. Verfahren nach Anspruch 17, **dadurch gekennzeichnet,** daß aus dem hochverschleißfesten Werkstoff vor dem Aufbringen auf das Basisteil durch einen heißisostatischen Preßvorgang Hartkörper (7) hergestellt werden.

19. Verfahren nach Anspruch 17, **dadurch gekennzeichnet,** daß aus dem hochverschleißfesten Werkstoff durch den heißisostatischen Preßvorgang zum Anbringen des Zonenwerkstoffs am Basisteil Hartkörper (7) hergestellt werden.

20. Verfahren nach einem der Ansprüche 17 bis 19, **dadurch gekennzeichnet,** daß der heißisostatische Preßvorgang so gesteuert wird, daß die Verschleißfestigkeit der Hartkörper (7) und die Verschleißfestigkeit des die Zwischenräume (6) füllenden Verbundwerkstoffs nur geringfügig voneinander abweichen, wobei die Verschleißfestigkeit der Hartkörper (7) je nach gewünschter, sich durch Verschleiß einstellenden Profilierung höher oder niedriger ist, als die Verschleißfestigkeit des Zwischenraumwerkstoffes.

21. Verfahren nach einem der Ansprüche 17 bis 20, **dadurch gekennzeichnet,** daß die Verschleißfestigkeit durch den jeweiligen zugeführten Gehalt an Hartphasen in den Hartkörperwerkstoff und den Verbundwerkstoff entsprechend eingestellt wird.

## Claims

1. A roll press, in particular for processing very abrasive materials, comprising at least two press rolls (1) of which each includes a wear layer (4) arranged on a basic body (2), said wear layer (4) comprising substantially plane zones (5) of a highly wear-resistant material, and spaces (6) between said highly wear-resistant zones (5) being filled with a material of different wear resistance, **characterized in** that the material for said spaces is a composite material which is adapted to be sintered, and said highly wear-resistant zones (5) are made from hard bodies (7) produced by hot-isostatic pressing, the material for said spaces and the material for said wear-resistant zones (5) being bonded to said basic body (2) in a hot-isostatic pressing operation, and the wear resistance of the material for said spaces being substantially slightly greater or smaller than the wear resistance of said hard bodies (7) in accordance with a desired profile which will be obtained through wear.

2. The roll press according to claim 1, **characterized in** that the ratio of the wear resistance of said composite material to the wear resistance of said hard bodies (7) is respectively adapted to the abrasive material to be processed.

3. The roll press according to claim 1 or 2, **characterized in** that said hard bodies (7) establish an integral connection, at least in regions, with said composite material on their circumference embedded in said composite material.

4. The roll press according to any one of claims 1 to 3, **characterized in** that the area of said highly wear-resistant zones (5) occupies about 60 to 90% of the total surface of said active wear layer (4).

5. The roll press according to any one of claims 1 to 4, **characterized in** that said hard bodies (7) are in the form of small plates.

6. The roll press according to any one of claims 1 to 5, **characterized in** that the material for said hard bodies and the material for said spaces have a carbide content of up to 65%.

7. The roll press according to any one of claims 1 to 6, **characterized in** that the size of the area of a wear-resistant zone (5) is about 1 to 100 cm², preferably 10 to 20 cm².

8. The roll press according to any one of claims 1 to 7, **characterized in** that said wear layer (4) comprises ceramic components.

9. The roll press according to any one of claims 1 to 8, **characterized in** that said wear layer (4) has a very fine-grained structure.

10. The roll press according to any one of claims 1 to 9, **characterized in** that said wear layer (4) is applied in planar fashion to the whole surface of a working area (A) of said press roll (1).

11. The roll press according to any one of claims 1 to 10, **characterized in** that said wear layer (4) is arranged between surrounding webs (9) which laterally define said working area (A) and extend radially to the outside relative to said basic roll body (2).

12. The roll press according to any one of claims 1 to 11, **characterized in** that a plurality of pocket-like recesses which are substantially distributed in a uniform manner on the circumference and in which said wear layer (4) is respectively received are formed in the outer casing of said basic roll body (2) in said working area (A) of said press roll (1).

13. The roll press according to any one of claims 1 to 12, **characterized in** that said press roll (1) has a profiled surface, preferably a briquette profile.

14. The roll press according to any one of claims 1 to 13, **characterized in** that said basic roll body (2) has a substantially cylindrical reception area (10) the circumference of which has detachably arranged thereon a plurality of basic body segments (11) carrying said wear layer (4) on their outside.

15. The roll press according to any one of claims 1 to 14, **characterized in** that said basic body segments (11) form a closed ring around said reception area (10).

16. The roll press according to any one of claim 1 to 15, **characterized in** that said wear layer (4) is applied to a continuous lining (9) which is arranged on said basic roll body (2) in a positive and frictionally engaged manner and assigned thereto.

17. A method of producing a wear layer, in particular for a press roll for processing very abrasive materials, comprising the following steps:
a) applying a highly wear-resistant material to a base member, such as a basic roll body, whereby substantially plane and uniformly distributed zones are formed;
b) filling the spaces between said plane zones with a wear-resistant composite material;
characterized by the further step:
c) applying the material for said zones and the material for said spaces to said base member in a hot-isostatic pressing process.

18. The method according to claim 16**, characterized in** that hard bodies (7) are made from said highly wear-resistant material in a hot-isostatic pressing process prior to the application to said member base.

19. The method according to claim 16, **characterized in** that hard bodies (7) are made from said highly wear-ressistant material in said hot-isostatic pressing process for application of the material for said zones to said base member.

20. The method according to any one of claims 17 to 19, **characterized in** that said hot-isostatic pressing process is controlled such that the wear resistance of said hard bodies (7) and the wear resistance of the composite material filling said spaces (6) only differ from each other slightly, the wear resistance of said hard bodies (7) being greater or smaller than the wear resistance of the material for said spaces in response to the desired profile which will be obtained through wear.

21. The method according to any one of claims 17 to 20, **characterized in** that the wear resistance is correspondingly set by the respectively supplied content of hard phases in said hard body material and said composite material.

## Revendications

1. Presse à rouleaux, notamment pour traiter des matières fortement abrasives, comprenant au moins deux rouleaux presseurs (1) qui présentent respectivement une couche d'usure (4) disposée sur un corps de base (2), la couche d'usure (4) présentant des zones (5) sensiblement planes, réalisées dans un matériau très résistant à l'usure, et les espaces intermédiaires (6), entre les zones (5) très résistantes à l'usure, étant remplis d'un matériau d'une autre résistance à l'usure, caractérisée en ce que le matériau des espaces intermédiaires est un matériau composite apte au frittage et en ce que les zones (5) très résistantes à l'usure sont formées en un corps dur (7) fabriqué par compression isostatique à température élevée, le matériau des espaces intermédiaires et le matériau des zones (5) résistantes à l'usure étant fixés sur le corps de base (2) par un processus de compression isostatique à température élevée et la résistance à l'usure du matériau des espaces intermédiaires étant réglé sensiblement légèrement plus élevée ou plus faible que la résistance à l'usure des corps durs (7) conformément à un profilage souhaité survenant par l'usure.

2. Presse à rouleaux selon la revendication 1, caractérisée en ce que le rapport entre la résistance à l'usure du matériau composite et la résistance à l'usure des corps durs (7) est respectivement ajusté sur la matière abrasive à traiter.

3. Presse à rouleaux selon la revendication 1 ou la revendication 2, caractérisée en ce que les corps durs (7) sont assemblés sur leur pourtour logé dans le matériau composite, au moins par zone, avec le matériau composite, par liaison des matières.

4. Presse à rouleaux selon l'une quelconque des revendications 1 à 3, caractérisée en ce que la surface des zones (5) très résistantes à l'usure occupe environ 60 à 90 % de la surface globale de la couche d'usure (4) active.

5. Presse à rouleaux selon l'une quelconque des revendications 1 à 4, caractérisée en ce que les corps durs (7) sont en forme de plaquettes.

6. Presse à rouleaux selon l'une quelconque des revendications 1 à 5, caractérisée en ce que le matériau des corps durs et le matériau des espaces intermédiaires présentent une part de carbure allant jusqu'à 65 %.

7. Presse à rouleaux selon l'une quelconque des revendications 1 à 6, caractérisée en ce que la surface d'une zone (5) résistante à l'usure est de 1 à 100 cm², de préférence de 10 à 20 cm².

8. Presse à rouleaux selon l'une quelconque des revendications 1 à 7, caractérisée en ce que la couche d'usure (4) présente des constituants céramiques.

9. Presse à rouleaux selon l'une quelconque des revendications 1 à 8, caractérisée en ce que la couche d'usure (4) présente une structure à grains très fins.

10. Presse à rouleaux selon l'une quelconque des revendications 1 à 9, caractérisée en ce que la couche d'usure (4) est appliquée de manière plane sur toute la surface de la zone de travail (A) du rouleau presseur (1).

11. Presse à rouleaux selon l'une quelconque des revendications 1 à 10, caractérisée en ce que la couche d'usure (4) est disposée entre les nervures (9) périphériques, limitant latéralement, la zone de travail (A), et s'étendant vers l'extérieur, radialement par rapport au corps de base (2) du rouleau.

12. Presse à rouleaux selon l'une quelconque des revendications 1 à 11, caractérisée en ce que dans l'enveloppe extérieure du corps de base du rouleau (2) dans la zone de travail (A) du rouleau presseur (1) sont introduits plusieurs évidements en forme de poche, répartis régulièrement essentiellement sur le pourtour et dans lesquels se loge respectivement la couche d'usure (4).

13. Presse à rouleaux selon l'une quelconque des revendications 1 à 12, caractérisée en ce que le rouleau presseur (1) présente une surface profilée, de préférence un profilage en briquette.

14. Presse à rouleaux selon l'une quelconque des revendications 1 à 13, caractérisée en ce que le corps de base (2) du rouleau présente une zone de réception (10) sensiblement cylindrique sur le pourtour de laquelle plusieurs segments (11) du corps de base portant la couche d'usure (4) sur leur côté extérieur sont disposés de manière amovible.

15. Presse à rouleaux selon l'une quelconque des revendications 1 à 14, caractérisée en ce que les segments (11) du corps de base autour de la zone de réception (10) forment un anneau fermé.

16. Presse à rouleaux selon l'une quelconque des revendications 1 à 15, caractérisée en ce que la couche d'usure (4) est appliquée sur un bandage (9) fermé qui est disposé de manière ajustée sans glissement, ou par frottement, sur le corps de base (2) du rouleau, et est affectée à ce dernier.

17. Procédé de fabrication d'une couche d'usure, notamment pour un rouleau presseur pour le traitement de matières fortement abrasives, comprenant les étapes suivantes :
a) application d'un matériau très résistant à l'usure sur un élément de base, par exemple, un corps de base de rouleau de telle sorte qu'il se forme des zones sensiblement planes et réparties régulièrement et
b) remplissage des espaces intermédiaires des zones planes avec un matériau composite résistant à l'usure,
caractérisé par l'étape ultérieure :
c) pose du matériau des zones et du matériau des espaces intermédiaires sur l'élément de base par un processus de compression isostatique à température élevée.

18. Procédé selon la revendication 17, caractérisé en ce que des corps durs (7) sont fabriqués à partir du matériau très résistant à l'usure avant l'application sur l'élément de base par un processus de compression isostatique à température élevée.

19. Procédé selon la revendication 17, caractérisé en ce que des corps durs (7) sont fabriqués à partir du matériau très résistant à l'usure par le processus de compression isostatique à température élevée pour la pose du matériau des zones sur l'élément de base.

20. Procédé selon l'une quelconque des revendications 17 à 19, caractérisé en ce que le processus de compression isostatique à température élevée est réglé de telle sorte que la résistance à l'usure des corps durs (7) et la résistance à l'usure du matériau composite remplissant les espaces intermédiaires (6) ne s écartant que légèrement l'une de l'autre, la résistance à l'usure des corps durs (7) étant réglée plus élevée ou plus faible que la résistance à l'usure du matériau des espaces intermédiaires, respectivement en fonction du profilage souhaité, survenant par l'usure.

21. Procédé selon l'une quelconque des revendications 17 à 20, caractérisé en ce que la résistance à l'usure est réglée en conséquence par la concentration respective en phases dures amenée dans le matériau des corps durs et le matériau composite.
